# EUROPÄISCHE PATENTSCHRIFT

(11) **EP 0 807 696 B1**
(45) Veröffentlichungstag und Bekanntmachung des Hinweises auf die Patenterteilung: **28.07.1999**
(21) Anmeldenummer: 96810289.7
(22) Anmeldetag: 06.05.1996
(51) Int. Cl.: C23F 11/14

(54) **Verfahren zur Konditionierung von Speisewasser fur Zwang durchlaufkessel Anlagen**
Process for condirioning the feed water of once-through forced flow steam generators.
Procédé pour le conditionnement de l'eau d'alimentation de chaudieres à passage unique et circulation forcée.

(43) Veröffentlichungstag der Anmeldung: 19.11.1997
(73) Patentinhaber: FABORGA S.A., 1211 Genf 6 (CH)
(72) Erfinder: Graf, Anton, 1207 Genf (CH)
(74) Vertreter: Mohnhaupt, Dietrich

(56) Entgegenhaltungen:
- EP-A- 0 134 365
- EP-A- 0 351 099
- EP-A- 0 382 061
- EP-A- 0 463 714
- US-A- 3 860 430
- US-A- 4 206 172
- US-A- 4 657 785
- US-A- 5 091 108

## Beschreibung

Die vorliegende Erfindung betrifft ein Verfahren zur Konditionierung von Speisewasser für ZwangsdurchlaufkesselAnlagen, bei dem man dem Kesselspeisewasser ein Gemisch aus mindestens einem alkalisierenden Amin und einem aliphatischen Polyamin mit mindestens 12 C-Atomen im aliphatischen Rest zusetzt. Das Konditionierungsmittel ist zur Verwendung in Wasser-Dampf-Kreisläufen von Kraftwerken vorgesehen, die als Dampferzeuger einen Zwangsdurchlaufkessel besitzen.

Es ist bekannt, dass Dampferzeugungsanlagen gegen Korrosion geschützt werden müssen, um einen sicheren und störungsfreien Dauerbetrieb zu gewährleisten. Das Speisewasser für Durchlaufkessel, das Speise- und das Kesselwasser von Umlaufkesseln sowie Einspritzwasser zur Dampftemperaturregelung müssen bestimmte Qualitätsanforderungen erfüllen, damit sowohl die Dampferzeuger sicher und wirtschaftlich betrieben werden können als auch die für Überhitzer und nachgeschaltete Turbinen erforderliche Dampfreinheit erzielt wird. Wenn das Betriebsmittel im Kreislauf geführt wird, dürfen Wasser und Dampfqualität nicht im Hinblick auf einzelne Anlagenteile betrachtet werden, sondern stets nur im Zusammenhang mit dem gesamten Wasser-Dampf-Kreislauf.

Eine sehr verbreitet genutzte Möglichkeit zur Konditionierung ist die Alkalisierung des Wasser-Dampf-Kreislaufs, welche auf der Tatsache beruht, dass die Auflösung von Eisen aus den Apparateteilen, die bei hohen Temperaturen beobachtet wird, durch Anheben des pH-Wertes vermindert wird. Eine Übersicht über die Konditionierung von Speisewasser mit Konditionierungsmitteln findet sich in der VGB-Richtlinie für Kesselspeisewasser, Kesselwasser und Dampf von Dampferzeugern über 68 bar zulässigem Betriebsdruck (VGB-R 450 L), herausgegeben von der VGB technischen Vereinigung der Grosskraftwerkbetreiber e.V., Essen 1988.

Zwangsdurchlauf-Kesselanlagen finden sich besonders in Kraftwerken der Elektrizitäts-Versorgungsunternehmen und in grossen Industrieanlagen, weil sie in grossen Einheiten erlauben, auch unter überkritischen Bedingungen, d.h. bei sehr hohen Drücken und hohen Temperaturen, Dampf zu erzeugen. Es ist bekannt, dass sich der thermische Wirkungsgrad von Kraftwerken mit steigender Betriebstemperatur verbessert.

Wegen der konstruktiven Gegebenheiten solcher Dampferzeuger und aus Gründen der Anforderungen, die die nachgeschalteten Turbinen erfüllen müssen, ist es notwendig, zur Kesselspeisung salzfreies Wasser zu verwenden, welches durch Vollentsalzung von natürlichem Süsswasser gewonnen wird. Alle Konditionierungsmittel, die zur Korrosionsinhibierung dem Wasser-Dampf-Kreislauf zugesetzt werden, müssen im Falle von Zwangsdurchlaufkesseln vollständig wasserdampfflüchtig sein, d.h. die Konditionierung erfolgt mit flüchtigen Konditionierungsmitteln.

Vielfach ist Ammoniak als flüchtiges Konditionierungsmittel verwendet worden. Es hat sich jedoch als nachteilig herausgestellt, dass es wegen seiner hohen Flüchtigkeit und seiner ungünstigen Verteilung zwischen Wasser und Dampf nicht möglich ist, eine gleichmässige Alkalisierung aller Teile des Kreislaufs zu erreichen. -Man hat deshalb nach weniger flüchtigen Basen gesucht und auch schon Mischungen von unterschiedlich flüchtigen Aminen eingesetzt, um unter den besonderen Bedingungen des Phasenübergangs beim Verdampfen, bei der Kondensation und im Zweiphasengebiet des Nassdampfes die jeweiligen Formen der Korrosion zu inhibieren.

So offenbart beispielsweise die europäische Patentanmeldung Nr. EP-A1-0'134'365 ein Mittel zur Korrosionsinhibierung in Dampferzeugern bzw. zur Konditionierung von Kesselspeisewasser für Kraftwerke. Das Mittel besteht aus einem "filmbildenden" Amin, beispielsweise einem aliphatischen Polyamin mit 12 bis 22 C-Atomen im aliphatischen Rest, und mindestens einem alkalisierenden Amin, beispielsweise Cyclohexylamin, und einem Aminoalkohol. Ein Versuch an einem Zwangsdurchlaufkessel (100 bar, 305 °C) unter Verwendung eines Konditionierungsmittels aus 63,5 % Stearylaminopropylenamin, 31,7 % 2-Amino-2-methyl-1-propanol und 4,8 % eines Dispergiermittels ist angegeben.

Die europäische Patentanmeldung Nr. EP-A1-0'463'714 beschreibt eine ternäre Zusammensetzung aus Dihydroxyaceton, katalytischen Mengen an Hydrochinon und flüchtigen Aminen zur Entfernung von Sauerstoff aus Speisewässern und zur Verhütung der CO₂-Korrosion. Die Zusammensetzung kann weiterhin ein "filmbildendes" Amin enthalten. Eine Verwendung in Zwangsdurchlaufkesseln ist nicht erwähnt oder nahegelegt.

Eine Verwendung der sogenannten "filmbildenden" Amine, welche besondere Eigenschaften der Korrosionsinhibierung im "kalten" Teil des Kreislaufs auch in Anwesenheit von Sauerstoff zeigen, ist unter den überaus strengen Anforderungen für Hochleistungs-Zwangsdurchlaufkessel im Hochdruck- und Hochtemperaturbereich bisher nicht vorgeschlagen und auch nicht bekannt geworden. So erreicht man mit den in obiger Patentanmeldung Nr. EP-A1-0'134'365 vorgeschlagenen Mitteln längst nicht die maximale Leitfähigkeit von 0,2 µS·cm⁻¹ im Kondensat, die von den VGB-Richtlinien gefordert wird (s.o.).

Was die heissen Teile des Kreislaufes, also insbesondere den Kessel mit seinen Siederohren und den Überhitzer betrifft, so ist es jahrelange Betriebserfahrung, dass durch die spontane Magnetitbildung entsprechend der Schikorr-Reaktion bei Temperaturen über 200 °C die betreffenden Stahloberflächen während des Betriebes vor Korrosion in Reinstwasser geschützt sind.

Die wichtigsten Anforderungen an ein gutes Konditionierungsmittel für einen Wasser-Dampf-Kreislauf in Zwangsdurchlaufkesseln mit nachgeschalteter Turbine und Rückführung des Kondensats sind die folgenden:
1) Alkalisierung des gesamten Kreislaufs, besonders bei Phasenübergängen und im Zweiphasengebiet, um die Korrosionsanfälligkeit von Stahloberflächen auf ein Minimum zu bringen;
2) Bildung einer korrosionsinhibierenden Membran bei Temperaturen unter 200 °C;
3) Ausreichende Temperaturbeständigkeit bis 560 °C, um in der Turbine und im Kondensat nach Passieren des Überhitzers wirksam zu sein;
4) Maximale Leitfähigkeit des aus der Turbine abströmenden Kondensats gemäss VGB-Richtlinie von 0,2 µS·cm⁻¹;
5) Ökotoxikologische Unbedenklichkeit bei bestimmungsgemässem Einsatz; und
6) Annehmbarer Preis bzw. optimales Kosten-Nutzen-Verhältnis.

Aufgabe der Erfindung war es, ein Verfahren zur Konditionierung von Speisewasser anzugeben, bei dem man diesem ein oben genanntes Amingemisch zugibt, das die vorstehend besprochenen Anforderungen erfüllt und zum Einsatz in Zwangsdurchlauf-Dampfkesselanlagen geeignet ist. Einerseits soll die Korrosionsschutzwirkung im Dampfkessel erreicht werden, und andererseits sollen alle nachgeschalteten Bestandteile, insbesondere die Turbine, vor Korrosion geschützt werden.

Es wurde nun gefunden, dass ein Gemisch aus bestimmten Aminen die oben genannte Aufgabe der Erfindung erfüllt und darüber hinaus weitere vorteilhafte Eigenschaften besitzt. Das erfindungsgemässe Verfahren ist dadurch gekennzeichnet, dass dem Kesselspeisewasser für Hochleistungs-Zwangsdurchlaufkessel mit einem Betriebsdruck von über 150 bar und Betriebstemperaturen von über 500 °C zwecks Korrosionsschutz und Erzielung einer Leitfähigkeit des Kondensats von unter 0,2 µS·cm⁻¹ ein ternäres Amingemisch zugesetzt wird, das aus Monoethanolamin, Cyclohexylamin und einem langkettigen aliphatischen Polyamin der Formel

R-[NH-(CH₂)ₚ-]ₙ-NH₂ (I)

besteht, worin bedeuten:
- R: einen aliphatischen Kohlenwasserstoffrest mit 12 bis 24 Kohlenstoffatomen,
- p: eine ganze Zahl von 1 bis 6 und
- n: eine ganze Zahl von 1 bis 6,
und dass die drei genannten Amine, als Trockensubstanz gerechnet, im Gewichtsverhältnis von 40 bis 70 % Monoethanolamin, 30 bis 50 % Cyclohexylamin und 4 bis 10 % Polyamin der Formel (I) stehen, wobei sich die Summe der drei Bestandteile zu 100 % ergänzt.

Die Rolle der ersten Komponente, nämlich des Monoethanolamins, wird darin gesehen, dass es in erster Linie zur permanenten Alkalisierung der wässrigen Phase einschliesslich des Kondensats dient.

Die zweite Komponente des vorliegenden Konditionierungsmittels ist gegebenenfalls substituiertes Cyclohexylamin. Es ist ein mit Wasserdampf flüchtiges Amin, welches eine aminhaltige, d.h. basische schützende Schicht bildet sowie die Magnetitschutzschicht stabilisiert. Es wurde gefunden, dass die erwähnte Schicht überwiegend aus Dicyclohexylamin besteht, das bei den Bedingungen der Anwendung im Dampfkessel aus zwei Molekülen Cyclohexylamin nach folgendem Schema entstanden ist:

2 C₆H₁₁NH₂ ⇒ (C₆H₁₁)₂NH + NH₃

Normalerweise schlägt die vorliegende Erfindung vor, unsubstituiertes Cyclohexylamin einzusetzen; es kommen aber auch inert substituierte Cyclohexylamine in Betracht, wie z. B. Dicyclohexylamin, Methylcyclohexylamin, Ethylcyclohexylamin, Dimethylcyclohexylamin und andere. Derartige Verbindungen sind durch Hydrierung der entsprechenden aromatischen Amine oder Nitroverbindungen leicht zugänglich.

Weiterhin wirkt das gegebenenfalls substituierte Cyclohexylamin als Hydrotrop bei der Herstellung des vorliegenden Mittels und hat ausserdem die Eigenschaft, die Wasserdampfflüchtigkeit der nachstehend beschriebenen dritten Komponente zu erhöhen und diese in grösseren Mengen als bisher auf die Turbine zu bringen.

Die dritte Komponente des zu verwendenden Konditionierungsmittels ist ein langkettiges aliphatisches Polyamin. Geeignete Polyamine sind in grosser Zahl bekannt und im Handel erhältlich. Die im Rahmen der Erfindung verwendbaren Fettpolyamine entsprechen der allgemeinen Formel

R-[NH-(CH₂)ₚ-]ₙ-NH₂

worin bedeuten:
- R: einen aliphatischen Kohlenwasserstoffrest mit 12 bis 24 Kohlenstoffatomen,
- p: eine ganze Zahl von 1 bis 6, vorzugsweise 3, und
- n: eine ganze Zahl von 1 bis 6, vorzugsweise 1.

Die Wirkung dieser langkettigen Fettpolyamine beruht auf der Ausbildung einer hydrophoben, festhaftenden schützenden Membran auf der Unterlage, welche normalerweise eine sehr dünne Magnetitschicht ist. Diese Wirkungsweise ist bereits aus der Literatur bekannt. Zusätzlich wurde jedoch eine weitere Eigenschaft gefunden: das Fettpolyamin komplexiert aus dem Metall austretende Eisen(II)-ionen, und dieser Komplex begünstigt bei seiner Oxidation die Bildung von Magnetit. Gegebenenfalls anwesender Sauerstoff wird auf diese Weise gebunden.

Das vorliegende Konditionierungsmittel wirkt demgemäss nicht nur zur Einstellung des gewünschten pH-Wertes im Speisewasser und im Dampfkessel, sondern bildet Korrosionsschutzschichten in allen Teilen der Anlage aus.

Beispiele solcher Polyamine sind Dodecylaminomethylenamin, Dodecylaminodimethylenamin, Dodecylaminotrimethylenamin, die entsprechenden Tetradecyl-, Hexadecyl- und Octadecylamine, Octadecenylaminotrimethylenamin, Octadecenylaminodi-(trimethylamino)-trimethylenamin, Palmitylaminotrimethylenamin, Hexadecenylaminotrimethylenamin, Dodecenylaminotrimethylenamin, usw. Gegenwärtig wird das N-Oleyl1,3-propandiamin (d.h. Octadecen(9)ylaminotrimethylenamin) bevorzugt.

Die Mengenverhältnisse der oben beschriebenen drei Komponenten des erfindungsgemäss verwendeten Konditionierungsmittels können je nach den Anwendungsbedingungen und den jeweils gewählten individuellen Substanzen in weiten Grenzen schwanken. Falls beispielsweise als Komponente (a) Monoethanolamin, als Komponente (b) Cyclohexylamin und als Komponente (c) Oleylaminopropylenamin gewählt werden, so verhalten sich die Gewichtsanteile der Komponenten (a), (b) und (c), auf reine, also 100 %ige Verbindungen bezogen, wie (40-70):(30-50):(4-10), wobei die Summe der drei Bestandteile sich zu 100 ergänzt.

Das vorliegende Konditionierungsmittel kann im übrigen weitere Bestandteile enthalten, im allgemeinen in sehr geringen Mengen, um die Wirkung nicht zu beeinträchtigen. Beispielsweise kann man das Mittel zur Kennzeichnung anfärben.

Das vorliegende Konditionierungsmittel wird vorzugsweise als wässrige, relativ konzentrierte Lösung formuliert, die dem zu konditionierenden System leicht zudosiert werden kann. Eine wässrige Mischung, welche etwa 4 bis 25 Gew.-% des Konditionierungsmittels enthält, stellt eine klare, stabile Lösung dar, obwohl sie bis zu etwa 4 Gew.-% an Fettalkylpolyamin enthält, welches an sich nur geringfügig wasserlöslich ist. Wie oben schon erwähnt wurde, hat es sich nämlich überraschend erwiesen, dass das Cyclohexylamin einen wirksamen Lösungsvermittler, also eine hydrotrope Substanz, für das Fettpolyamin darstellt. Zur Herstellung der wässrigen Lösung des Mittels geht man vorteilhafterweise so vor, dass man zunächst eine relativ konzentrierte wässrige Lösung an Monoethanolamin herstellt, welches unbeschränkt mit Wasser mischbar ist, und dann ein zuvor bereitetes Gemisch aus dem Fettaminoalkylenamin und dem Cyclohexylamin einrührt. Man erhält auf diese Weise eine relativ konzentrierte wässrige Lösung, die dann unbeschränkt mit Wasser, bevorzugt reinem, entmineralisiertem und kohlensäurefreiem Wasser, verdünnbar ist, vorzugsweise zu einer etwa 15 %igen Lösung. Diese letztere weist einen pH-Wert von etwa 12 bis 12,5 auf.

Bei der Anwendung des erfindungsgemäss verwendeten Konditionierungsmittels in Hochleistungs-Dampferzeugern und Kraftwerken, d.h. mit einem Betriebsdruck von über 150 bar, und bei Betriebstemperaturen über 500 °C, hat sich überraschend herausgestellt, dass der in der oben genannten VGB-Richtlinie geforderte Grenzwert der Leitfähigkeit im Dampf und Kondensat, nämlich 0,2 µS·cm⁻¹, der nach einem stark sauren Ionenaustauscher bestimmt wird, im Dauerbetrieb erreicht und unterschritten werden konnte. Damit steht zum ersten Mal ein Konditionierungsmittel zur Verfügung, das die eingangs aufgezählten Anforderungen sowie die Erfordernisse nach der VGB-Richtlinie erfüllt. Dabei wurde weiterhin festgestellt, dass die Verwendung von besonders reinen oder gereinigten Ausgangsprodukten sehr günstig ist und zu noch niedrigeren Leitfähigkeitswerten führt. Der Grund dafür wird darin gesehen, dass sich Verunreinigungen im Konditionierungsmittel beim Betrieb in Hochleistungs-Kraftwerken unter Bildung saurer Substanzen zersetzen bzw. zu diesen oxidiert werden, welche die Leitfähigkeit des Wassers erhöhen und auch einen Teil des Konditionierungsmittels unwirksam machen. Daher wird bei der Herstellung des Amingemisches empfohlen, möglichst reine Ausgangsstoffe zu verwenden und unter Schutzgas zu arbeiten, welches die Luftkohlensäure fernhält.

Als Dosiermenge für den Einsatz als Wasserkonditionierungsmittel in Hochleistungsdampfkesseln setzt man das vorliegende Konditionierungsmittel in der Regel in Anteilen ein, die einer Wirkstoffkonzentration im Wasser von etwa 0,5 bis 5 ppm entsprechen. Auch höhere Anteile können vorgesehen werden, falls dies in Sonderfällen erforderlich sein sollte. Da das Mittel der Erfindung als wässrige Lösung bereitgestellt werden kann, ist es möglich, einfach und genau zu dosieren.

Das vorliegende Konditionierungsmittel wurde in einem Grossversuch auf seine Wirksamkeit getestet. In die Dosierstation für Konditionierungsmittel eines Kraftwerkblockes, enthaltend einen Zwangsdurchlaufkessel, Betriebsdruck 180 bar (18 MPa), Frischdampftemperatur 540 °C, sowie eine Dampfturbine mit einer Leistung von 311 MW, wurde dem Speisewasser eine Lösung des oben beschriebenen Konditionierungsmittels zugegeben, derart, dass eine Konzentration von 1 bis 2 mg/l (1 bis 2 ppm) eingestellt und aufrechterhalten wurde. Aus der Frischdampfleitung wurden laufend Dampfproben entnommen, die Proben durch Abkühlen kondensiert, das Kondensat durch einen stark sauren Ionenaustauscher geleitet und schliesslich im Ablauf des Ionenaustauschers der Leitwert gemessen. Der pH-Wert des Kondensats (vor dem Ionenaustauscher) bewegte sich im Bereich von 8,7 bis 9,5 mit einem häufigsten Wert von 9,4. Die Leitfähigkeit betrug etwa 0,15 bis 0,16 µS·cm⁻¹. Dazu ist zu sagen, dass die Richtlinien der VGB (Technische Vereinigung der Grosskraftwerksbetreiber e.V.) für Kesselspeisewasser für entsprechende Kraftwerke einen pH-Wert von 9,5 ± 0,2 und für die Leitfähigkeit einen Wert von <0,2 µS·cm⁻¹ vorsehen.

## Patentansprüche

1. Verfahren zur Konditionierung von Speisewasser für Zwangsdurchlaufkessel-Anlagen, bei dem man dem Kesselspeisewasser ein Gemisch aus mindestens einem alkalisierenden Amin und einem aliphatischen Polyamin mit mindestens 12 C-Atomen im aliphatischen Rest zusetzt, dadurch gekennzeichnet, dass dem Kesselspeisewasser für Hochleistungs-Zwangsdurchlaufkessel mit einem Betriebsdruck von über 150 bar und Betriebstemperaturen von über 500 °C zwecks Korrosionsschutz und Erzielung einer Leitfähigkeit des Kondensats von unter 0,2 µS·cm⁻¹ ein ternäres Amingemisch zugesetzt wird, das aus Monoethanolamin, gegebenenfalls substituiertem Cyclohexylamin und einem langkettigen aliphatischen Polyamin der Formel
R-[NH-(CH₂)ₚ-]ₙ-NH₂ (I)
besteht, worin bedeuten:
R einen aliphatischen Kohlenwasserstoffrest mit 12 bis 24 Kohlenstoffatomen,
p eine ganze Zahl von 1 bis 6 und
n eine ganze Zahl von 1 bis 6,
und dass die drei genannten Amine, als Trockensubstanz gerechnet, im Gewichtsverhältnis von 40 bis 70 % Monoethanolamin, 30 bis 50 % Cyclohexylamin und 4 bis 10 % Polyamin der Formel (I) stehen, wobei sich die Summe der drei Bestandteile zu 100 % ergänzt.

2. Verfahren nach Anspruch 1, dadurch gekennzeichnet, dass als langkettiges aliphatisches Polyamin der Formel (I) N-Oleyl-1,3-propandiamin verwendet wird.

3. Verfahren nach einem der vorstehenden Ansprüche, dadurch gekennzeichnet, dass die Menge des Amingemisches derart dosiert wird, um im Kesselspeisewasser eine Konzentration von 0,5 bis 5 ppm des Gemisches einzustellen und dann aufrechtzuerhalten.

4. Verfahren nach einem der vorstehenden Ansprüche, dadurch gekennzeichnet, dass das Amingemisch in Form einer wässrigen Lösung verwendet wird.

5. Verfahren nach Anspruch 4, dadurch gekennzeichnet, dass die Konzentration der wässrigen Lösung an Amingemisch 4 bis 25 Gew.-% beträgt.

6. Verfahren nach Anspruch 1, dadurch gekennzeichnet, dass ein Amingemisch verwendet wird, welches gereinigte Amine enthält.

7. Verfahren zur Herstellung einer wässrigen Lösung eines Amingemisches zur Verwendung im Verfahren nach Anspruch 4, dadurch gekennzeichnet, dass zunächst eine relativ konzentrierte wässrige Lösung von Monoethanolamin hergestellt, in diese Lösung ein zuvor bereitetes Gemisch aus dem Polyamin der Formel (I) und Cyclohexylamin eingerührt und das erhaltene Gemisch mit entmineralisiertem und kohlensäurefreiem Wasser weiter verdünnt wird, wobei gereinigte Ausgangsstoffe verwendet werden und unter Ausschluss von Luftkohlensäure gearbeitet wird, und dass die drei genannten Amine, als Trockensubstanz gerechnet, im Gewichtsverhältnis von 40 bis 70 % Monoethanolamin, 30 bis 50 % Cyclohexylamin und 4 bis 10 % Polyamin der Formel (I) stehen, wobei sich die Summe der drei Bestandteile zu 100 % ergänzt.

8. Verfahren nach Anspruch 7, dadurch gekennzeichnet, dass eine etwa 15 %ige wässrige Lösung hergestellt wird.

9. Verwendung eines Konditionierungsmittels bestehend aus Monoethanolamin, Cyclohexylamin und einem langkettigen aliphatischen Polyamin der Formel
R-[NH-(CH₂)ₚ-]ₙ-NH₂ (I)
worin bedeuten:
R einen aliphatischen Kohlenwasserstoffrest mit 12 bis 24 Kohlenstoffatomen,
p eine ganze Zahl von 1 bis 6 und
n eine ganze Zahl von 1 bis 6,
und worin die drei genannten Amine, als Trockensubstanz gerechnet, im Gewichtsverhältnis von 40 bis 70 % Monoethanolamin, 30 bis 50 % Cyclohexylamin und 4 bis 10 % Polyamin der Formel (I) stehen, wobei sich die Summe der drei Bestandteile zu 100 % ergänzt, als Zusatz zum Speisewasser von Zwangsdurchlaufkesselanlagen mit einem Betriebsdruck von über 150 bar und Betriebstemperaturen von über 500 °C zwecks Korrosionsschutz und Erzielung einer Leitfähigkeit des Kondensats von unter 0,2 µS·cm⁻¹.

10. Verwendung nach Anspruch 9, dadurch gekennzeichnet, dass das Konditionierungsmittel als wässrige Lösung vorliegt.

11. Verwendung nach Anspruch 10, dadurch gekennzeichnet, dass das Konditionierungsmittel als etwa 15 %ige wässrige Lösung vorliegt.

12. Verwendung nach Anspruch 9, dadurch gekennzeichnet, dass das Konditionierungsmittel aus gereinigten Aminen besteht.

## Claims

1. Process for conditioning the feed water of once-through forced flow steam generators, comprising adding to the boiler feed water a mixture comprising at least one alkalising amine and an aliphatic polyamine having at least 12 carbon atoms in the aliphatic moiety, characterised in that a ternary amine mixture is added to the boiler feed water for high duty once-through forced flow steam generators having a working pressure of more than 150 bar and working temperatures of more than 500 °C for corrosion protection purposes and for obtaining a conductivity of the condensate of less than 0.2 µS·cm⁻¹, said ternary amine mixture being composed of monoethanolamine, optionally substituted cyclohexylamine and a long-chain aliphatic polyamine having the formula
R-[NH-(CH₂)ₚ-]ₙ-NH₂ (I)
wherein:
R is an aliphatic hydrocarbon residue having from 12 to 24 carbon atoms,
p is an integer from 1 to 6, and
n is an integer from 1 to 6,
and that the said three amines, calculated as dry matter, are present in a weight ratio of from 40 to 70% of monoethanolamine, of from 30 to 50% of cyclohexylamine, and of from 4 to 10% of polyamine of formula (I), the parts of the three components summing up to 100%.

2. Process according to claim 1, characterised in that N-oleyl-1,3-propanediamine is used as the long-chain aliphatic polyamine of formula (I).

3. Process according to any one of the preceding claims, characterised in that the amount of the amine mixture is metered in such a manner that a concentration of from 0.5 to 5 ppm of the mixture is obtained and maintained in the boiler feed water.

4. Process according to any one of the preceding claims, characterised in that the amine mixture is used as an aqueous solution.

5. Process according to claim 4, characterised in that the concentration of the amine mixture in said aqueous solution is from 4 to 25% by weight.

6. Process according to claim 1, characterised in that an amine mixture is used that contains purified amines.

7. Process for the preparation of an aqueous solution of an amine mixture for the use in the process according to claim 4, characterised in that first a relatively concentrated aqueous solution of monoethanolamine is prepared, a previously prepared mixture of polyamine of formula (I) and cyclohexylamine is incorporated by stirring into said solution, and the obtained mixture is further diluted with demineralised and carbon dioxide free water, wherein purified starting products are used and working is carried out in the absence of atmospheric carbon dioxide, and that the said three amines, calculated as dry matter, are present in a weight ratio of from 40 to 70% of monoethanolamine, of from 30 to 50% of cyclohexylamine, and of from 4 to 10% of polyamine of formula (I), the parts of the three components summing up to 100%.

8. Process according to claim 7, characterised in that an aqueous solution of about 15% is prepared.

9. Use of a conditioning composition consisting of monoethanolamine, cyclohexylamine and a long-chain aliphatic polyamine of the formula
R-[NH-(CH₂)ₚ-]ₙ-NH₂ (I)
wherein:
R is an aliphatic hydrocarbon residue having from 12 to 24 carbon atoms,
p is an integer from 1 to 6, and
n is an integer from 1 to 6,
and wherein the said three amines, calculated as dry matter, are present in a weight ratio of from 40 to 70% of monoethanolamine, of from 30 to 50% of cyclohexylamine, and of from 4 to 10% of polyamine of formula (I), the parts of the three components summing up to 100%, as an additive to the feed water of once-through forced flow steam generators having a working pressure of more than 150 bar and working temperatures of more than 500 °C for corrosion protection purposes and for obtaining a conductivity of the condensate of less than 0.2 µS·cm⁻¹.

10. Use according to claim 9, characterised in that the conditioning agent is in the form of an aqueous solution.

11. Use according to claim 10, characterised in that the conditioning agent is in the form of an about 15% aqueous solution.

12. Use according to claim 9, characterised in that the conditioning agent consists of purified amines.

## Revendications

1. Procédé pour le conditionnement de l'eau d'alimentation de chaudières à passage forcé unique, comprenant l'addition à l'eau d'alimentation, d'un mélange contenant au moins une amine alcalinisante et une polyamine aliphatique comprenant au moins 12 atomes de carbone dans son radical aliphatique, caractérisé en ce qu'on ajoute à l'eau d'alimentation de chaudières à passage forcé unique et à haute puissance, ayant une pression de service dépassant 150 bars et des températures de service dépassant 500 °C, un mélange ternaire d'amines aux fins de protection contre la corrosion et d'établissement d'une conductivité du condensat inférieure à 0,2 µS·cm⁻¹, le mélange étant constitué par la monoéthanolamine, la cyclohexylamine éventuellement substituée, et une polyamine aliphatique à chaîne longue répondant à la formule
R-[NH-(CH₂)ₚ-]ₙ-NH₂ (I)
dans laquelle
R est un radical aliphatique hydrocarboné comportant de 12 à 24 atomes de carbone,
p est un nombre entier de 1 à 6, et
n est un nombre entier de 1 à 6,
et que les trois dites amines, calculées comme matière sèche, sont présentes dans un rapport pondéral de 40 à 70% de monoéthanolamine, de 30 à 50% de cyclohexylamine, et de 4 à 10% de polyamine de formule (I), la somme des trois constituants se complétant à 100%.

2. Procédé selon la revendication 1, caractérisé en ce qu'on utilise de la N-oléyl-1,3-propanediamine comme polyamine aliphatique à chaîne longue de formule (I).

3. Procédé selon l'une des revendications précédentes, caractérisé en ce que la quantité du mélange des amines est dosée de sorte à obtenir et à maintenir dans l'eau d'alimentation de chaudière une concentration en mélange comprise entre 0,5 et 5 ppm.

4. Procédé selon l'une des revendications précédentes, caractérisé en ce que le mélange d'amines est utilisé sous forme de solution aqueuse.

5. Procédé selon la revendication 4, caractérisé en ce que la solution aqueuse contient de 4 à 25% en poids de mélange d'amines.

6. Procédé selon la revendication 1, caractérisé en ce qu'on utilise un mélange d'amines contenant des amines purifiées.

7. Procédé de préparation d'une solution aqueuse d'un mélange d'amines pour l'utilisation dans le procédé selon la revendication 4, caractérisé en ce qu'on prépare d'abord une solution aqueuse relativement concentrée de monoéthanolamine, on incorpore dans cette solution sous agitation un mélange préalablement préparé de la polyamine de formule (I) et de cyclohexylamine, et on dilue le mélange obtenu avec de l'eau déminéralisée et exempte d'acide carbonique, tout en utilisant des matières de départ purifiées et en travaillant à l'abri de l'acide carbonique atmosphérique, et en ce que les trois dites amines, calculées comme matière sèche, sont présentes dans un rapport pondéral de 40 à 70% de monoéthanolamine, de 30 à 50% de cyclohexylamine, et de 4 à 10% de polyamine de formule (I), la somme des trois constituants se complétant à 100%.

8. Procédé selon la revendication 7, caractérisé par la préparation d'une solution aqueuse d'environ 15%.

9. Utilisation d'une composition de conditionnement composée de monoéthanolamine, de cyclohexylamine et d'une polyamine aliphatique à chaîne longue répondant à la formule
R-[NH-(CH₂)ₚ-]ₙ-NH₂ (I)
dans laquelle
R est un radical aliphatique hydrocarboné comportant de 12 à 24 atomes de carbone,
p est un nombre entier de 1 à 6, et
n est un nombre entier de 1 à 6,
les trois dites amines, calculées comme matière sèche, étant présentes dans un rapport pondéral de 40 à 70% de monoéthanolamine, de 30 à 50% de cyclohexylamine, et de 4 à 10% de polyamine de formule (I), la somme des trois constituants se complétant à 100%, comme additif à l'eau d'alimentation de chaudières à passage forcé unique ayant une pression de service dépassant 150 bars et une température de service dépassant 500 °C pour protection contre la corrosion et établissement d'une conductivité inférieure à 0,2 µS·cm⁻¹ dans le condensat.

10. Utilisation selon la revendication 9, caractérisée en ce que la composition de conditionnement est sous forme de solution aqueuse.

11. Utilisation selon la revendication 10, caractérisée en ce que la composition de conditionnement est sous forme d'une solution aqueuse d'environ 15%.

12. Utilisation selon la revendication 9, caractérisée en ce que la composition de conditionnement est composée d'amines purifiées.
